# EUROPÄISCHE PATENTSCHRIFT

(11) **EP 1 062 397 B1**
(45) Veröffentlichungstag und Bekanntmachung des Hinweises auf die Patenterteilung: **21.05.2003**
(21) Anmeldenummer: 99915552.6
(22) Anmeldetag: 09.03.1999
(51) Int. Cl.: E04C 2/32, E04C 2/292

(54) **DOPPELLAGENBLECH AUS ZWEI DECKBLECHEN UND EINER ZWISCHENLAGE**
DOUBLE SHEET METAL CONSISTING OF TWO COVERING METAL SHEETS AND AN INTERMEDIATE LAYER
TOLE DOUBLE CONSTITUEE DE DEUX TOLES DE COUVERTURE ET D'UNE COUCHE INTERMEDIAIRE

(30) Priorität: 12.03.1998 DE 19810706
(43) Veröffentlichungstag der Anmeldung: 27.12.2000
(73) Patentinhaber: ThyssenKrupp Stahl AG, 47166 Duisburg (DE)
(72) Erfinder: BEHR, Friedrich, D-47804 Krefeld (DE); BLÜMEL, Klaus, D-46537 Dinslaken (DE); MITTELSTÄDT, Horst, D-44892 Bochum (DE); NAZIKKOL, Cetin, D-47169 Duisburg (DE); HUFENBACH, Werner, D-01324 Dresden (DE); ADAM, Frank, D-01474 Weissig (DE)
(74) Vertreter: Knauf, Rudolf, Dipl.-Ing.
(86) Internationale Anmeldenummer: EP9901513
(87) Internationale Veröffentlichungsnummer: WO99046461

(56) Entgegenhaltungen:
- US-A- 3 256 669
- US-A- 4 559 274

## Beschreibung

Die Erfindung betrifft ein Doppellagenblech aus zwei einen Zwischenraum zwischen sich bildenden Deckblechen, von denen mindestens ein Deckblech als Noppenblech ausgebildet und an seinen Noppenspitzen mit dem anderen Deckblech verschweißt oder angelötet ist, und aus einem den Zwischenraum ausfüllenden Füllmaterial aus mindestens zwei verschiedenartigen Stoffen.

Doppellagenbleche dieser Art sind in verschiedenen Ausführungen bekannt (DE 195 03 166 A1; DE 196 06 981 A1; US-A 4,559,274; Stahl und Eisen 117 (1997), Nr. 10, Seite 46).

Solche auch als Noppenbleche bezeichneten Doppellagenbleche finden vor allem Anwendung im Fahrzeugbau, weil sie sich durch eine hohe Steifigkeit bei relativ geringem Gewicht auszeichnen und noch in gewissen Grenzen umformbar, insbesondere tiefziehfähig, sind. Die charakteristische Dicke der Deckbleche liegt unter 1 mm, insbesondere unter 0,5 mm, und die des Füllmaterials zwischen 1 und 5 mm. Als Füllmaterial werden bei den bekannten Doppellagenblechen verschiedene Materialien, zum Beispiel gelochte Matten, insbesondere aus Kunststoff oder Zellulose, oder aber auch gelochte Aluminiumbleche, eingelegt. Bei gelochten Matten oder Aluminiumblechen greifen die Noppen des Noppenbleches durch die Löcher der Matte.

Bei einem weichen Füllmaterial wie Zellulose wird das Füllmaterial bei einer Biegebelastung des Bleches zusammengedrückt, so daß schon bei verhältnismäßig leichten Lasten die Biegesteifigkeit des Bleches schnell abnimmt. Bei einem gelochten Aluminiumblech als Füllmaterial verhindert das Aluminiumblech, daß sich die Deckbleche stark annähern, weil das Aluminiumblech die Deckbleche abstützt. Bei zunehmender Biegebelastung besteht allerdings die Gefahr, daß das dem Angriffspunkt der Biegekraft gegenüberliegende, als Zuggurt wirkende Deckblech sich strafft und über das Aluminiumblech das als Druckgurt wirkende, dem Angriffspunkt der Biegekraft zugewandte Deckblech entgegen der Kraftrichtung der Biegekraft ausknickt.

Neben der Forderung, ein Doppellagenblech mit hoher Steifigkeit bei geringem Flächengewicht zu schaffen, besteht eine Forderung darin, es mit möglichst geringem Aufwand herzustellen. Es versteht sich, daß der Aufwand um so geringer ist, je weiter die Schweißstellen an den Noppenspitzen auseinander liegen.

Ferner ist ein Doppellagenblech bekannt (US-A 4,559,274), dessen Deckbleche als Noppelbleche ausgebildet und an den Noppen miteinander verschweißt sind. In den Zwischenräumen zwischen den Deckblechen ist ein Füllmaterial aus zwei verschiedenen Stoffen, und zwar aus einer mittleren flexiblen Lage aus Schaumstoff, Jute, Metallwolle oder dergleichen und äußeren Lagen aus einem synthetischen schäumbaren Material angeordnet. Beim Erwärmen des Doppellagenbleches schäumt das aufschäumbare Material auf und füllt die Hohlräume vollständig aus. Über das individuelle Umformverhalten der verschiedenartigen Stoffe findet sich im Stand der Technik keine Aussage.

Der Erfindung liegt die Aufgabe zugrunde, ein Doppellagenblech der eingangs genannten Art zu schaffen, das ein besseres Verhältnis von Flächenträgheitsmoment zu Flächengewicht hat als die herkömmlichen Doppellagenbleche und nicht zum Versagen durch Ausknicken neigt.

Diese Aufgabe wird erfindungsgemäß mit einem Doppellagenblech der eingangs genannten Art dadurch gelöst, daß das Verhalten des Füllmaterials beim Zusammendrücken des Doppellagenbleches durch eine Biegelast durch mindestens zwei in Richtung senkrecht zur Blechebene maßgebende Elastizitätsmoduli gekennzeichnet ist, wobei das Füllmaterial aus Kunststoff als Matrix mit darin eingebetteten Partikeln aus einem den härteren Elastizitätsmodul bestimmenden Material besteht und die Ausdehnung der Partikel in Richtung senkrecht zur Blechebene 2% bis 8% kleiner als der Abstand der Deckbleche ist.

Bei dem erfindungsgemäßen Doppellagenblech bestimmt bei leichter Biegekraft der Anteil des Füllmaterials mit dem weichen Elastizitätsmodul die Biegelinie des Doppellagenbleches. Steigt die Biegekraft an, dann wird der Anteil des Füllmaterials mit dem härteren Elastizitätsmodul wirksam, der verhindert, daß sich die Deckbleche weiter annähern und dadurch das Trägheitsmoment des Doppellagenbleches immer weiter vermindert wird. Da die Erstreckung der härteren Partikel senkrecht zur Blechebene kleiner als der Abstand der Deckbleche ist, ist am Anfang der Biegebelastung der Anteil an Kunststoff des Füllmaterials für die Biegesteifigkeit des Doppellagenbleches bestimmend, während der Einfluß der härteren Partikel zum Tragen kommt, wenn diese nach gegenseitiger Annäherung der Deckbleche infolge zunehmender Biegebelastung daran zur Anlage kommen.

Um die durch Biegung hervorgerufene Schubbelastung der Gurte gegeneinander bei einem Minimum an Schweißstellen an den Noppenspitzen besser vertragen zu können, ist nach einer Ausgestaltung der Erfindung vorgesehen, daß das Füllmaterial mit den Deckblechen vollflächig verklebt ist.

Der weichere Elastizitätsmodul sollte senkrecht zur Blechebene (Z-Richtung) kleiner als 50 MPa sein, während der härtere wesentlich größer als 50 MPa und wesentlich kleiner als 210.000 MPa sein sollte. Er sollte vorzugsweise mindestens 500, besser 1.500 MPa, betragen.

Als den die Matrix bildenden Kunststoffanteil des Füllmaterials eignet sich besonders ein Kunststoff, dessen Elastizitätsmodul in Z-Richtung kleiner als 20 MPa ist.Vorzugsweise wird ein Kunststoff verwendet, in dem dispergierte Kunststoff-Hohlkügelchen verteilt sind, die bei einer mittleren Temperatur, die unter der Temperatur für die Vollaushärtung (Vernetzung) liegt, schmelzen. Dabei handelt es sich insbesondere um ein duroplastisches Material, denn dann entsteht durch das Aufschmelzen der die Poren bildenden Hohlkügelchen ein duroplastischer Schaumstoff, der als Zwischenlage in dem Doppellagenblech wegen seiner Formstabilität ein Umformen des Doppellagenbleches, insbesondere Tiefziehen, ohne wesentliche Beeinträchtigung der Steifigkeit des Doppellagenbleches infolge von Ablösungen und Rißbildungen im Füllstoff erlaubt und außerdem Lackeinbrenntemperaturen von bis zu ca. 220°C verträgt.

Um das Flächengewicht des Doppellagenbleches möglichst niedrig zu halten, ist nach einer Ausgestaltung der Erfindung vorgesehen, daß der als Matrix aus Kunststoff dienende Anteil des Füllmaterials dispergierte Hohlkügelchen aus Kunststoff mit bis zu 70 Vol% enthält, die durch Aufschmelzen im Füllmaterial des fertigen Bauteils verteilte, gegeneinander abgeschlossene Poren erzeugen.

Der härtere Elastizitätsmodul des Füllmaterials wird vorzugsweise von Hartkörpern bestimmt, die in dem Füllmaterial mit bis zu 10 Vol% enthalten sein können oder bis zu 5 % des Gewichtes des Doppellagenbleches betragen können. Der gegenseitige Abstand aller Hartkörper in der Blechebene sollte im Durchschnitt das 3 bis 7fache des Abstandes der Deckbleche betragen. Als Hartkörper eignen sich solche aus Glashohlkugeln, Keramikhohlkugeln oder Metall. Hartkörper aus Glas oder Keramik sind allerdings nur dann verwendbar, wenn das Doppellagenblech nicht montageschweißbar zu sein braucht, das heißt, keine Strombrücke für eine Widerstandsschweißung der Deckbleche benötigt wird. Im anderen Fall wird man metallische Hartkörper verwenden. Die Hartkörper sollten allerdings eine geringere Härte als die Deckbleche haben, damit sie bei der Umformung des Doppellagenbleches nicht die Deckbleche beschädigen. Als Form fur die Hartkörper eignen sich Hohlkörper, wie zum Beispiel gebogene Späne, spratziges Korn, Bruchstücke von Metallschaum, zum Beispiel aus unberuhigt vergossener Stahlschmelze, oder Aluminium-Hohlpulver. Im Falle von scharfkantigen metallenen Hartkörpern, zum Beispiel aus gebogenen Stahl- oder Aluminiumspänen, lassen sich problemlos Montageschweißungen durchführen, weil bei der Widerstandsschweißung die metallenen Hartkörper das aus Kunststoff bestehende, noch nicht ausgehärtete Füllmaterial beim Zusammendrücken der Deckbleche durchschneiden und dann eine elektrische Kontaktbrücke zwischen den Deckblechen am Schweißort bilden.

Nach einem weiteren Vorschlag der Erfindung sollte für das Füllmaterial ein unter Wärme zu einem zähen Zustand aushärtender Kunststoff verwendet werden. Vorzugsweise sollte die vollständige Aushärtung (Vernetzung) zwischen 150°C und 230°C erfolgen. Die volle Aushärtung in diesem Temperaturbereich ist insofern von Vorteil, als in diesem Temperaturbereich auch die Temperatur für das Einbrennen eines Lackes liegt. Das Einbrennen des Lackes auf dem Doppellagenblech und die volle Aushärtung des Kunststoffes kann dann in einem Arbeitsschritt erfolgen.

Gegenstand der Erfindung ist ferner ein Verfahren zum Herstellen eines Doppellagenbleches, das unter Verwendung von metallischen Hartkörpern durch folgende Schritte gekennzeichnet ist:
a) Auf die genoppte Seite des als Noppenblech ausgebildeten Deckbleches wird das Füllmaterial aus Kunststoff mit darin als Hartkörpern eingebetteten Partikeln aufgetragen, deren senkrecht zur Blechebene maßgebender Elastizitätsmodul härter als der des Kunststoffes ist und die eine Erstreckung senkrecht zur Blechebene haben, die mindestens so groß wie der Abstand der Deckbleche ist.
b) Das andere Deckblech wird aufgelegt, angedrückt, damit die Füllmenge ausgebreitet wird, und an das Noppenblech im Bereich der Noppenspitzen angeschweißt oder hartgelötet.
c) Nach einer Teilaushärtung des Kunststoffes wird das Doppellagenblech mit Druck. derart beaufschlagt, daß die Partikel verformt und auf eine unter dem Abstand der Deckbleche liegende Größe verkleinert werden, sodaß sie nach Druckentlastung eine um 2% bis 8% unter dem Abstand der Deckbleche liegende Erstreckung senkrecht zur Blechebene haben.
d) Nach Druckentlastung wird das Füllmaterial zu einem zähen Zustand ausgehärtet.

Nach dem Anschweißen beziehungsweise Hartlöten im Bereich der Noppenspitzen sollte das Deckblech nachgedrückt werden, um das Füllmaterial in verbliebene Zwischenräume zu verteilen.

Sofern das Doppellagenblech umgeformt werden soll, sollte die Umformung zwischen der Teil- und Vollaushärtung des Kunststoffes des Füllmaterials erfolgen, weil im teilausgehärteten Zustand das Umformen ohne Beeinträchtigung des Flächenträgheitsmomentes erfolgen kann. Würde man vollausgehärtet umformen, könnten Risse in der Füllmasse und Ablösungen von den Gurten auftreten. Die Vollaushärtung kann mit Epoxidharz so ausgestaltet werden, daß Risse und Ablösungen ausheilen.

Das Auftragen des Füllmaterials mit verformbaren Hartkörpern kann durch Extrudieren oder in Form einer entsprechend der Noppenverteilung gelochten Matte aus teilausgehärtetem Kunststoff erfolgen. Als Kunststoff haben sich duroplastische Kleber als geeigneter als thermoplastische Kleber herausgestellt. Die Verwendung von Epoxidklebern ist von Vorteil, weil diese Kleber eine, wenn auch geringe elektrische Leitfähigkeit aufweisen, die gewährleistet, daß bei einem elektrostatischen Lackieren auch die Schnittkanten des Doppellagenbleches Lack annehmen.

Im folgenden wird die Erfindung anhand eines Ausführungsbeispieles näher erläutert. Das Ausführungsbeispiel zeigt im Schnitt ein Doppellagenblech.

Das Doppellagenblech besteht aus zwei einen Zwischenraum zwischen sich bildenden Deckblechen 1,2 aus verzinktem Stahlblech mit einer Dicke von jeweils weniger als 0,5 mm, insbesondere 0,30 mm, und aus einem den Zwischenraum ausfüllenden Füllmaterial 3. Während das eine Deckblech 1, das bei Verwendung als Karosserieblech die Außenhaut bildet, glatt ist, weist das andere Deckblech 2 kegelstumpfförmige Noppen 4 auf, die an den Stirnflächen 4a mit dem glatten Deckblech 1 verschweißt oder angelötet sind. Die Höhe der Noppen 4 und damit der Abstand d der Deckbleche 1,2 liegt zwischen 1 und 5 mm. Die Noppen 4 haben einen Abstand von 15 mm bis 40 mm.

Das Füllmaterial 3 besteht aus Kunststoff, insbesondere einem Epoxidharz, einem Härter, einem Beschleuniger und einem Kohlenwasserstoffharz und dient als Matrix für darin eingebettete verschiedenartige Körper. Der Kunststoff 3 ist so beschaffen, daß er bei Raumtemperatur oder leicht erhöhter Temperatur unvollständig und glasig und bei erhöhten Temperaturen von ca. 170°C bis 210°C vollständig (vernetzt) zu einem zähen Zustand aushärtet. Ein derartiger Kunststoff erlaubt im teilausgehärteten Zustand die Umformung, insbesondere das Tiefziehen. Ein solcher Kunststoff ist mit den Deckblechen 1,2 verklebt, wodurch die Schubfestigkeit des Doppellagenbleches erhöht und damit die Scherbeanspruchung des Doppellagenbleches an den verschweißten Stirnseiten der Noppen 4 entlastet wird.

Zur Verminderung des Flächengewichtes sind in dem Kunststoff-Füllmaterial 3 eine Vielzahl von sehr kleinen Hohlkügelchen aus thermoplastischem oder duroplastischem Kunststoff bis zu einem Volumenanteil von 70% eingebettet. Als Material für die Hohlkügelchen wird ein Kunststoff verwendet, der bei mittleren Temperaturen von ca. 140°C schmilzt. Die Hohlkügelchen hinterlassen dann in dem vorzugsweise duroplastischen Kunststoff gegeneinander abgeschlossene Hohlräume, so daß ein duroplastischer Schaumstoff entsteht.

Außerdem sind in dem Kunststoff-Füllmaterial 3 Hartkörper derselben Art oder verschiedener Art eingebettet. Diese Hartkörper, vorzugsweise aus Metall, können Hohlkugeln 6, Metallschaumbruchstücke 7, kurze gebogene Metallspäne 8 oder sogenanntes spratziges Metallkorn 9 sein. Wichtig ist, daß diese Hartkörper 6-9 im umgeformten fertigen Bauteil senkrecht zur Ebene des Doppellagenbleches eine geringere Ausdehnung als der Abstand d der Deckbleche 1,2 haben. In der Blechebene sollten die einzelnen Hartkörper einen größeren Durchmesser als den Abstand d der Deckbleche 1,2 haben, während ihre Abstände im geometrischen Mittel in der Blechebene das 3 bis 7fache des Abstandes d der Deckbleche 1,2 betragen sollte. Die Summe der in Z-Richtung zwei möglichen Abstände der Hartkörper 6-9 zu den Deckblechen 1,2 sollte 2% bis 8% des Abstandes der Deckbleche 1,2 im fertig umgeformten Bauteil betragen.

Auch ist von Bedeutung, daß die Hartkörper 6-9 zumindest teilweise scharfkantig sind, um das als Matrix dienende Füllmaterial 3 durchschneiden und vor der Vollaushärtung in der Lackeinbrenneinrichtung die Deckbleche 1,2 elektrisch kontaktieren zu können. Als besonders geeignet hat sich die Herstellung und Verwendung von Spänen aus Aluminiumdruckguß herausgestellt, weil sie zu einem ¾-Kreis (3 bis 8 mm Durchmesser) gebogen abbrechen und genügend scharfkantig sind bei Spandicken von 0,2 bis 0,4 mm.

Die Herstellung des beschriebenen Doppellagenbleches erfolgt in der Weise, daß auf das Deckblech 2 mit nach oben gerichteten Noppen 4 das Füllmaterial 3 entweder durch Extrusion oder in Form einer teilausgehärteten entsprechend der Verteilung der Noppen 4 gelochten Matte aufgetragen wird. Die metallenen Hartkörper 6-9, die zum Beispiel 1-3% des Gewichts des ganzen Doppellagenbleches ausmachen, haben einen größeren Durchmesser beziehungsweise Höhe als der spätere Abstand d der Deckbleche 1,2. Das Füllmaterial wird gegenüber den Stirnflächen 5 der Noppen 4 etwas überhöht aufgetragen. Dann wird das Deckblech 1 aufgelegt, an den Noppen druckbeaufschlagt und an den Stirnflächen 5 der Noppen verschweißt, dann vollständig bis auf den Abstand d druckbeaufschlagt, um die Füllmasse zu verteilen. Nach einer Teilaushärtung des Füllmaterials 3 erfolgt eine erneute Druckbeaufschlagung in einem geeigneten Werkzeug (Tiefziehwerkzeug, Walzenpaar, Presse) derart, daß die zu großen Hartkörper 6-9 auf eine Größe verkleinert werden, die kleiner als der spätere Abstand d der Deckbleche 1,2 ist. Aufgrund der Noppen- und Schaum-Elastizität federt es nach Druckentlastung bis auf die Dicke d zurück. Die volle Aushärtung erfolgt entweder sofort danach oder beim späteren Einbrennlackieren.

Sofern das Doppellagenblech umgeformt werden soll, um es zum Beispiel im Fahrzeugbau einzusetzen, erfolgt die Umformung, insbesondere das Tiefziehen, vor der vollen Aushärtung nach der Teilaushärtung. Dieser Zustand ist für das Umformen gut geeignet. Beim Umformen kann zwar ein Brechen und teilweises Ablösen der Zwischenschicht von den Deckschichten stattfinden, doch wird diese Erscheinung wieder rückgängig gemacht, weil sich die Poren um ca. 10% linear ausdehnen und die noch klebefähige Masse an die Gurte drücken. Es hat sich auch gezeigt, daß insbesondere ein wie oben beschrieben hergestellter Duroplastschaum bei der Vollaushärtung bei Temperaturen bis über 200°C über 20 Minuten nicht ausfließt, so daß die Lackierung bei der Lackeinbrennung nicht durch Tropfenlauf beschädigt wird.

## Patentansprüche

1. Doppellagenblech aus zwei einen Zwischenraum zwischen sich bildenden Deckblechen, von denen mindestens ein Deckblech als Noppenblech ausgebildet und an seinen Noppenspitzen mit dem anderen Deckblech verschweißt oder angelötet ist, und aus einem den Zwischenraum ausfüllenden Füllmaterial aus mindestens zwei verschiedenartigen Stoffen,
**dadurch gekennzeichnet, daß** das Verhalten des Füllmaterials beim Zusammendrücken des Doppellagenbleches durch eine Biegelast durch mindestens zwei in Richtung senkrecht zur Blechebene maßgebende Elastizitätsmoduli gekennzeichnet ist, wobei das Füllmaterial aus Kunststoff als Matrix mit darin eingebetteten Partikeln aus einem den härteren Elastizitätsmodul bestimmenden Material ausgebildet ist und die Ausdehnung der Partikel in Richtung senkrecht zur Blechebene 2% bis 8% kleiner als der Abstand der Deckbleche ist.

2. Doppellagenblech nach Anspruch 1,
**dadurch gekennzeichnet, daß** das Füllmaterial mit den Deckblechen vollflächig verklebt ist.

3. Doppellagenblech nach Anspruch 1 oder 2,
**dadurch gekennzeichnet, daß** der weichere Elastizitätsmodul kleiner als 50 MPa ist.

4. Doppellagenblech nach einem der Ansprüche 1 bis 3,
**dadurch gekennzeichnet, daß** der härtere Elastizitätsmodul größer als 500 MPa ist.

5. Doppellagenblech nach einem der Ansprüche 1 bis 4,
**dadurch gekennzeichnet, daß** der härtere Elastizitätsmodul wesentlich kleiner als 210.000 MPa ist.

6. Doppellagenblech nach einem der Ansprüche 1 bis 5,
**dadurch gekennzeichnet, daß** der elastische Kunststoff porös ist.

7. Doppellagenblech nach einem der Ansprüche 1 bis 6,
**dadurch gekennzeichnet, daß** der Elastizitätsmodul des Füllmaterials ohne die eingebetteten Partikel kleiner als 20 MPa ist.

8. Doppellagenblech nach Anspruch 6 ,
**dadurch gekennzeichnet, daß** der poröse Kunststoffeinen Anteil an gegeneinander abgeschlossene Poren von bis zu 70 Vol% enthält.

9. Doppellagenblech nach einem der Ansprüche 1 bis 8,
**dadurch gekennzeichnet, daß** das Füllmaterial als eingebettete Partikel, die den im wesentlichen härteren Elastizitätsmodul bestimmen, Hartkörper bis zu 10 Vol% oder bis zu 5% des Gewichtes des Doppellagenbleches enthält.

10. Doppellagenblech nach Anspruch 9,
**dadurch gekennzeichnet, daß** die Hartkörper aus Glas, Keramik oder Metall bestehen.

11. Doppellagenblech nach Anspruche 9 oder 10,
**dadurch gekennzeichnet, daß** der gegenseitige Abstand aller Hartkörper in der Blechebene im Durchschnitt das 3- bis 7-fache des Abstandes der Deckbleche beträgt.

12. Doppellagenblech nach Anspruch 11,
**dadurch gekennzeichnet, daß** die Hartkörper als Hohlkörper, gebogene Späne, Schaum, spratziges Korn oder Hohlpulver ausgebildet sind.

13. Doppellagenblech nach einem der Ansprüche 10 bis 12,
**dadurch gekennzeichnet, daß** die metallenen Hartkörper aus Stahl, Titan, Aluminium oder Magnesium bestehen.

14. Doppellagenblech nach einem der Ansprüche 1 bis 13,
**dadurch gekennzeichnet, daß** der Kunststoff für das Füllmaterial unter Wärme zu einem zähen Zustand aushärtet.

15. Doppellagenblech nach Anspruch 14,
**dadurch gekennzeichnet, daß** der Kunststoff bei Temperaturen zwischen 150°C und 230°C voll aushärtet.

16. Verfahren zum Herstellen eines Doppellagenbleches nach Anspruch 1,
**gekennzeichnet durch** folgende Schritte:
a) Auf die genoppte Seite des Noppenbleches wird das Füllmaterial aus Kunststoff mit den darin eingebetteten Partikeln aufgetragen, deren Elastizitätsmodul härter als der des Kunststoffes ist und die eine Erstreckung senkrecht zur Blechebene haben, die mindestens so groß wie der Abstand der Deckbleche ist.
b) Das andere Deckblech wird aufgelegt, angedrückt und an das Noppenblech im Bereich der Noppenspitzen angeschweißt oder hartgelötet.
c) Nach einer Teilaushärtung des Kunststoffes wird das Doppellagenblech mit Druck derart beaufschlagt, daß die Partikel verformt und auf eine unter dem Abstand der Deckbleche liegende Größe verkleinert werden, so daß sie nach Druckentlastung eine um 2% bis 8% unter dem Abstand der Deckbleche liegende Erstreckung senkrecht zur Blechebene haben.
d) Nach Druckentlastung wird das Füllmaterial zu einem zähen Zustand ausgehärtet.

17. Verfahren nach Anspruch 16,
**dadurch gekennzeichnet, daß** nach Anschweißen oder Anlöten des Deckbleches an den Noppenspitzen das Füllmaterial durch Nachdrücken des Deckbleches in verbliebene Zwischenräume verteilt wird.

## Claims

1. A double-layered sheet comprising two cover sheets with a space between them, with at least one of said cover sheets being a burled sheet being welded or solded to the other cover sheet at the extremities of its burls, and comprising a fill material filling the space between the cover sheets, said fill material being made of at least two different materials, **characterised in that** the behaviour of the fill material during pressing together of the double-layered sheet under operational loads is **characterised by** at least two moduli of elasticity in vertical direction to the sheet plane, wherein the fill material of preferably elastic plastic is a matrix with particles embedded therein of a material determining the harder elasticity modulus and wherein the extension of the particles in the direction perpendicular of the sheet plane is by 2% to 8% smaller than the distance of the cover sheets.

2. The double-layered sheet according to claim 1, **characterised in that** the fill material is bonded to the cover sheets over the entire surface.

3. The double-layered sheet according to claim 1 or 2, **characterised in that** the softer elasticity modulus is less than 50 MPa.

4. The double-layered sheet according to one of claims 1 to 3, **characterised in that** the harder elasticity modulus exceeds 500 MPa.

5. The double-layered sheet according to one of claims 1 to 4, **characterised in that** the harder elasticity modulus is significantly less than 210,000 MPa.

6. The double-layered sheet according to one of claims 1 to 5, **characterised in that** the elastic plastic is porous.

7. The double-layered sheet according to one of claims 1 to 6, **characterised in that** elasticity modulus of the fill material without the embedded particles is less than 20 MPa.

8. The double-layered sheet according to claim 6, **characterised in that** the pores which are sealed off from each other account for up to 70 % by volume of the fill material.

9. The double-layered sheet according to one of claims 1 to 8, **characterised in that** the fill material, by way of embedded particles which essentially determine the harder elasticity modulus, comprise hard bodies accounting for up to 10 % by volume of for up to 5 % by weight of the double-layered sheet.

10. The double-layered sheet according to claim 9, **characterised in that** the hard bodies comprise glass, ceramic or metal.

11. The double-layered sheet according to claim 9 or 10,
**characterised in that** on average the mutual distance between all hard bodies in the sheet plane is 3 to 7 times the distance of the cover sheets.

12. The double-layered sheet according to claim 11, **characterised in that** the hard bodies comprise bent chips, foam, spattered grain or hollow powder as hollow shapes.

13. The double-layered sheet according to one of claims 10 to 12,
**characterised in that** the metal hard bodies comprise steel, titanium, aluminium or magnesium.

14. The double-layered sheet according to one of claims 1 to 13,
**characterised in that** the plastic for the fill material cures to a viscous/tenacious state when subjected to heat.

15. The double-layered sheet according to claim 14, **characterised in that** the plastic completely cures at temperatures between 150°C and 230°C

16. The method for producing a double-layered sheet according to claim 1, **characterised by** the following steps:
a) The fill material of preferably elastic plastic with particles embedded therein is applied to the burled side of the burled sheet, wherein the elasticity modulus of the particles is harder than the elasticity modulus of the plastic and wherein perpendicular to the sheet plane is at least equal to the distance between the cover sheets.
b) The other cover sheet is applied, pressed on and then welded or hard soldered in the region of the extremities of the burls.
c) Following partial curing of the plastic, the double-layered sheet is subjected to pressure such that the hard bodies are deformed and reduced to a size smaller than that of the distance between the cover sheets, so that after release of pressure they have an extension perpendicular to the sheet plane which is by 2 % to 8 % less than the distance of the cover sheets.
d) After pressure release, the fill material is cured to a viscous/tenacious state.

17. The method according to claim 16, **characterised in that** after welding-on or hard soldering the cover sheets at the extremities of the burls, the fill material is distributed to any remaining spaces by pressing-on the cover sheet anew.

## Revendications

1. Tôle à double couche constituée de deux tôles de couverture formant entre elles un espace intermédiaire, dont au moins une tôle de couverture se présente sous la forme d'une tôle à protubérances qui est soudée ou brasée à l'autre tôle de couverture au niveau des pointes des protubérances, et d'un matériau de remplissage remplissant l'espace intermédiaire et constitué d'au moins deux matériaux de différents types,
**caractérisée en ce que** le comportement du matériau de remplissage lors de la compression de la tôle à double couche par une contrainte de flexion est **caractérisé par** au moins deux modules d'élasticité déterminants dans la direction perpendiculaire au plan de la tôle, le matériau de remplissage constitué d'un matériau synthétique en particulier élastique se présentant sous la forme d'une matrice dans laquelle sont noyées des particules d'un matériau déterminant le module d'élasticité plus dur et l'étendue des particules dans la direction perpendiculaire au plan de la tôle étant 2% à 8% plus petite que la distance des tôles de couverture.

2. Tôle à double couche selon la revendication 1,
**caractérisée en ce que** le matériau de remplissage est collé aux tôles de couverture sur toute leur surface.

3. Tôle à double couche selon la revendication 1 ou 2, **caractérisée en ce que** le module d'élasticité plus souple est inférieur à 50 MPa.

4. Tôle à double couche selon l'une quelconque des revendications 1 à 3,
**caractérisée en ce que** le module d'élasticité plus dur est supérieur à 500 MPa.

5. Tôle à double couche selon l'une quelconque des revendications 1 à 4,
**caractérisée en ce que** le module d'élasticité plus dur est sensiblement inférieur à 210 000 MPa.

6. Tôle à double couche selon l'une quelconque des revendications 1 à 5,
**caractérisé en ce que** le matériau synthétique élastique est poreux.

7. Tôle à double couche selon l'une quelconque des revendications 1 à 6,
**caractérisée en ce que** le module d'élasticité du matériau de remplissage sans les particules noyées est inférieur à 20 MPa.

8. Tôle à double couche selon la revendication 6, **caractérisée en ce que** le matériau synthétique poreux contient une fraction de pores fermés allant jusqu'à 70% en volume.

9. Tôle à double couche selon l'une quelconque des revendications 1 à 8,
**caractérisée en ce que** le matériau de remplissage contient comme particules noyées, qui déterminent le module d'élasticité sensiblement plus dur, des corps durs jusqu'à 10% en volume ou jusqu'à 5% du poids de la tôle à double couche.

10. Tôle à double couche selon la revendication 9, **caractérisée en ce que** les corps durs sont constitués de verre, de céramique ou de métal.

11. Tôle à double couche selon la revendication 9 ou 10, **caractérisée en ce que** la distance mutuelle de tous les corps durs dans le plan de la tôle est en moyenne de 3 à 7 fois la distance de tôles de couverture.

12. Tôle à double couche selon la revendication 11,
**caractérisée en ce que** les corps durs se présentent sous la forme de corps creux, de copeaux courbes, de mousse, de grains irréguliers ou de poudre creuse.

13. Tôle à double couche selon l'une quelconque des revendications 10 à 12,
**caractérisée en ce que** les corps durs métalliques sont constitués d'acier, de titane, d'aluminium ou de magnésium.

14. Tôle à double couche selon l'une quelconque des revendications 1 à 13,
**caractérisée en ce que** le matériau synthétique pour le matériau de remplissage est durci à la chaleur pour adopter un état tenace.

15. Tôle à double couche selon la revendication 14,
**caractérisée en ce que** le matériau synthétique est complètement durcit à des températures entre 150°C et 230°C.

16. Procédé de fabrication d'une tôle à double couche selon la revendication 1,
**caractérisé par** les étapes suivantes:
a) sur la face à protubérances de la tôle à protubérances est appliqué le matériau de remplissage constitué en particulier d'un matériau synthétique élastique dans lequel sont noyées les particules, dont le module d'élasticité est plus dur que celui du matériau synthétique et qui ont une extension perpendiculaire au plan de la tôle, qui est au moins aussi grande que la distance des tôles de couverture;
b) l'autre tôle de couverture est appliquée, comprimée et soudée ou brasée sur la tôle à protubérances dans la zone des pointes des protubérances;
c) après un durcissement partiel du matériau synthétique, la tôle à double couche est soumise à une pression de sorte que les particules soient déformées et réduites à une taille située en dessous de la distance des tôles de couverture afin qu'elles aient, après retrait de la pression, une extension se situant à 2% a 8% en dessous de la distance des tôles de couverture perpendiculairement au plan de la tôle; et
d) après retrait de la pression, le matériau de remplissage est durci pour adopter un état tenace.

17. Procédé selon la revendication 16,
**caractérisé en ce que**, après soudage ou brasage de la tôle de couverture sur les pointes des protubérances, le matériau de remplissage est distribué dans des espaces intermédiaires restants par une nouvelle compression de la tôle de couverture.
